# EUROPÄISCHE PATENTSCHRIFT

(11) **EP 1 064 241 B1**
(45) Veröffentlichungstag und Bekanntmachung des Hinweises auf die Patenterteilung: **08.08.2007**
(21) Anmeldenummer: 99917834.6
(22) Anmeldetag: 22.03.1999
(51) Int. Cl.: C06C 7/00, C06B 41/00

(54) **DURCH ELEKTRISCHE AUSLÖSUNG ANZÜNDBARE INITIALEXPLOSIVSTOFFE UND ANZÜNDSÄTZE**
PRIMARY EXPLOSIVES AND PRIMERS WHICH CAN BE IGNITED BY ELECTRIC TRIGGERING
EXPLOSIFS D'AMOR AGE ET AMORCES POUVANT ETRE AMORCES PAR DECLENCHEMENT ELECTRIQUE

(30) Priorität: 20.03.1998 DE 19812400
(43) Veröffentlichungstag der Anmeldung: 03.01.2001
(73) Patentinhaber: Delphi Technologies, Inc., Troy, MI 48007 (US)
(72) Erfinder: HAGEL, Rainer, D-91058 Erlangen (DE); REDECKER, Klaus, D-90431 Nürnberg (DE)
(74) Vertreter: Manitz, Finsterwald & Partner GbR
(86) Internationale Anmeldenummer: PCT/EP1999/001906
(87) Internationale Veröffentlichungsnummer: WO 1999/048842

(56) Entgegenhaltungen:
- EP-A- 0 129 081
- DE-A- 4 429 178
- DE-A- 19 533 487
- DE-A- 19 616 627
- FR-A- 2 612 177
- GB-A- 771 322
- GB-A- 2 014 569
- US-A- 3 420 137
- US-A- 3 618 523
- US-A- 3 865 008

## Beschreibung

Die vorliegende Erfindung betrifft die Verwendung von elektrisch anzündbaren Initialexplosivstoffen zum Anzünden von Boostern oder Treibladungen bzw. zum Erzeugen von Druckgas.

Aus der DE 37 07 694 A sind elektrisch anzündbare Anzündsätze bekannt, die Kaliumsalze des Trinitrophenols oder Trinitroresorcins oder Bleisalze des Trinitroresorcins als Initialsprengstoffe, Zinkperoxid als Oxidationsmittel sowie Fasern aus einem leitfähigen Material enthalten.

Die DE 195 33 487 A beschreibt Anzündelemente, die Bleiazid, Diazodinitrophenol, Silberazid, Trizinat und/oder Pikrat als Initialsprengstoffe, ein Oxidationsmittel sowie einen wärmeableitenden Zusatz enthalten.

In der EP-A-0 129 081 werden blei- und bariumfreie Anzündsätze aus einem Gemisch der Initialexplosivstoffe Diazodinitrophenol und/oder der Strontiumsalze des Mono- und/oder Dinitrodihydroxydiazobenzols mit Zinkperoxid als Oxidationsmittel offenbart

In der GB 711 322 A werden Ditetrazole, die mit aromatischen Nitroverbindungen mit wenigstens drei Nitrogruppen substituiert sind, z.B. Dipicrylditetrazol, als explosive und entzündbare Substanzen offenbart, welche entweder allein oder mit anderen bekannten explosiven und entzündbaren Substanzen verwendet werden.

In der GB-A-2 014 569 werden Mononitro- und Dinitrodihydroxydiazobenzole und deren Salze als Initialexplosivstoffe beschrieben.

In der DE-A 33 21 943 werden Anzündsätze beschrieben, die spezielle Initialexplosivstoffe und Peroxide enthalten, die zum Anzünden thermischer Aufladungen eingesetzt werden können. Aufgrund ihrer Zusammensetzung werden sie bevorzugt durch mechanische Einwirkung angezündet. Eine elektrische Anzündung dieser Sätze ist nur unter speziellen Bedingungen möglich.

Der Erfindung liegt als Aufgabe zugrunde, zum Einsatz in elektrischen Anzündsätzen geeignete Initialexplosivstoffe bereitzustellen.

Erfindungsgemäß wird diese Aufgabe gelöst durch Verwendung von elektrisch anzündbaren Salzen des Dinitrobenzofuroxans als Initialexplosivstoffe in einem Anzündsatz zum elektrischen Anzünden von Boostern oder Treibladungen oder zum Erzeugen von Druckgas. Als bevorzugt einsetzbare Salze seien beispielsweise das Kaliumsalz des Dinitrobenzofuroxans genannt.

Erfindungsgemäß können die Salze des Dinitrobenzofuroxans mindestens einen zusätzlichen elektrisch anzündbaren Initialexplosivstoff und gegebenenfalls ein Oxidationsmittel und gegebenenfalls Bindemittel, Reduktionsmittel, sekundäre Sprengstoffe, Komponenten, die einen Beitrag zur Umsetzung liefern und/oder Inertstoffe enthalten.

Die hierfür erfindungsgemäß einsetzbaren zusätzlichen Initialexplosivstoffe sind vorzugsweise ausgewählt aus 2-Diazo-4,6-dinitrophenol, 4-Diazo-2,6-dinitro-phenol, Dipikrylditetrazol, aus den Salzen des 2-Diazo-4,6-dinitroresorzins, 4-Diazo-2,6-dinitroresorzins, des Trinitrophenols und/oder des Trinitroresorzins. Als bevorzugt einsetzbare Salze seien beispielsweise die Kalium- und Strontiumsalze des Trinitrophenols und des Trinitroresorzins genannt. Sofern ein geringer Anteil an Blei in den Schwaden geduldet werden kann, können auch die Bleisalze des Trinitroresorzins in normaler oder basischer Form in Mengen bis zu 20 Gew.-% im Gemisch enthalten sein.

Hierbei können die Initialexplosivstoffe in Mengen von 20 bis 70 Gew.-% enthalten sein. Auch Mischungen dieser Initialexplosivstoffe können eingesetzt werden. Sie können sowohl in feinkörnigem wie grobkörnigem Zustand eingesetzt werden.

Das Oxidationsmittel wird erfindungsgemäß ausgewählt aus Zinkperoxid, Kaliumnitrat und/oder Kaliumperchlorat. Zinkperoxid wird bevorzugt mit einem Aktiv-Sauerstoffanteil von mehr als 12,3 % eingesetzt (vgl. DE-PS 29 52 069).

Erfindungsgemäß eingesetzt wird das Oxidationsmittel in Mengen von 5 bis 50 Gew.-%. Das Oxidationsmittel kann sowohl in feinkörnigem Zustand als auch grobkörnig eingesetzt werden.

Weiterhin können die erfindungsgemäßen Anzündsätze noch Bindemittel, Reduktionsmittel, sekundäre Sprengstoffe, Komponenten, die einen Beitrag zur Umsetzung liefern und/oder Inertstoffe enthalten.

Als Reduktionsmittel eignen sich die an sich bekannten Reduktionsmittel in Anzündsätzen, die eine Verbesserung des Anzündvermögens bewirken. Geeignet sind beispielsweise Bor, Titan-, Zirkon-, Magnesium-, Cermagnesium-, Cersilicium-, Aluminium/Magnesium- oder Calziumsilicid-Pulver. Mischungen dieser Reduktionsmittel sind ebenfalls einsetzbar. Der Anteil des Reduktionsmittels kann erfindungsgemäß bis zu 20 Gew.-% ausmachen.

Als weitere Komponenten, die einen Beitrag zur Umsetzung liefern, können vorzugsweise Sekundärexplosivstoffe, beispielsweise Oktogen, Aminoverbindungen von nitrierten Aromaten, beispielsweise des Trinitrobenzols wie Mono-, Di- oder Triaminotrinitrobenzol oder Diaminohexanitrodiphenyl, weiterhin die Acylierungsprodukte dieser Verbindungen, beispielsweise Hexanitrooxanilid oder Hexanitrodiphenylharnstoff, Hexanitrostilben, Hexanitrodiphenyloxid, Hexanitrodiphenylsulfid, Hexanitrodiphenylsulfon, Hexanitrodiphenylamin, Tetranitrocarbazol, Tetranitroacridon, Polyvinylnitrat, Nitrocellulose oder Pentaerythrittetranitrat eingesetzt werden. Bevorzugt einsetzbar sind Sekundärexplosivstoffe, die gleichzeitig als Bindemittel wirken. Besonders bevorzugt ist Nitrocellulose. Diese Komponenten können in Mengen bis zu 30 Gew.-% enthalten sein.

Die erfindungsgemäß einzusetzenden Initialexplosivstoffe werden als sogenannte
1. Ladung bezeichnet und eingesetzt. Sie können bevorzugt mit einer sogenannten 2. Ladung (Anzündmischung) kombiniert werden. Diese 2. Ladung enthält vorzugsweise eine Mischung von Metallpulver als Reduktionsmittel und Kaliumperchlorat als Oxidationsmittel. Als Metallpulver wird Titan- oder Zirkonpulver bevorzugt. Dabei wird in dem Redox-System das Metallpulver in Mengen von 30 bis 80 Gew.-% und das Kaliumperchlorat in Mengen von 20 bis 70 Gew.-% eingesetzt.

Ebenfalls einsetzbar sind Moderatoren in Mengen bis zu 10 Gew.-%. Als Moderator kann beispielsweise Ca-Resinat dienen.

Weiterhin können Stoffe aus leitfähigem Material eingesetzt werden. Als leitfähiges Material kann dabei sowohl Kohlenstoff als auch ein den elektrischen Strom leitendes Metall oder eine Legierung, beispielsweise Messing, dienen. Vorzugsweise werden die Stoffe in Faserform verwendet. Einsetzbare Metallfasern sind beispielsweise solche aus Eisen oder Kupfer. Der Anteil der Fasern kann sich zwischen 0,5 und 20 Gew.-% bewegen.

Als Inertstoffe eignen sich die in Anzündsystemen an sich bekannten Stoffe, die auch zur Abstimmung der Eigenschaften dieser Sätze auf den jeweiligen Verwendungszweck mit eingesetzt werden. Als Beispiel sei Zinndioxid genannt. Weiterhin zählen zu den Inertstoffen sonstige Bindemittel, beispielsweie PVB, Wachse oder PE, Kleb- und Farbstoffe. Der Anteil der Inertstoffe in den erfindungsgemäßen Anzündsätzen kann bis zu 20 Gew.-% ausmachen.

Die Herstellung der Anzündsätze bzw. die Herstellung der Anzündmischungen erfolgt nach an sich bekannten Verfahren durch Vermischen der einzelnen Bestandteile mit dem in einem Lösungsmittel gelösten Bindemittel oder dem Sekundärexplosivstoff, der Bindemitteleigenschaften aufweist. Dieses Vermischen kann nach an sich bekannten Verfahren durch Rühren, Kneten oder ähnlichen Verteilungsmethoden geschehen. Dabei fallen die Anzündsätze bzw. die Anzündmischungen als breüge Masse an.

Die erfindungsgemäß zu verwendenden 1. Ladungen erfüllen nicht nur die Funktion eines Standard-Anzündsatzes, sondern können ohne zusätzliche Verstärkerladung direkt eingesetzt werden. Dies geschieht im allgemeinen durch direktes Aufbringen einer 1. Ladung mit Hilfe einer Dosiereinrichtung, wie Pipetten, Spritzen oder ähnlichem.

Zur Aufbringung der Ladungen kann auch ein Stempel benutzt werden, mit dem nach dem Eintauchen in die Ladungen die an dem Stempel anhaftende Mischung aufgebracht werden kann.

In einer weiteren, bevorzugten Ausführungsform werden die Anzündsätze in Lochplatten durch vorsichtiges Einstreichen der mit Wasser befeuchteten Stoffe oder Gemische portioniert. Nach dem Ausstoßen aus der Form erfolgt ein Trocknen und ggf. leichtes Anpressen des so geformten Anzündsatzes.

Die erfindungsgemäß zu verwendenden 1. Ladungen können, gegebenenfalls in Kombination mit einer 2. Ladung, beispielsweise durch ein Zünd-/Anzündelement gemäß DE-A 19637587, aber auch durch Zünd-/Anzündelemente vom Typ eines Spalt-, Glühdraht- oder Metallschichtelement-Zünders sowie aller durch Funken oder Laserlicht ausgelösten Anzündungen zur Anzündung gebracht werden.

### Die Erfindung betrifft im Einzelnen:

Die Verwendung von Initialexplosivstoffen zum Anzünden von Boostern oder Treibladungen bzw. zum Erzeugen von Druckgas, bei denen die Initialexplosivstoffe elektrisch anzündbar sind und Salze des Dinitrobenzofuroxans sind.

Dabei kann vorzugsweise als Salz des Dinitrobenzofuroxans das Kaliumdinitrobenzofuroxanat in normaler und/oder basischer Form ausgewählt werden.

Bei den erfindungsgemäß einzusetzenden Initialexplosivstoffen kann der Initialexplosivstoff verdichtet und/oder eine Verdämmung aus Inertstoff vorgesehen sein.

Weiterhin betrifft die Erfindung die Verwendung von elektrisch anzündbaren Salzen des Dinitrobenzofuroxans zusammen mit mindestens einem zusätzlichen Initialexplosivstoff zum Anzünden von Boostern oder Treibladungen bzw. zum Erzeugen von Druckgas, wobei der Anzündsatz elektrisch anzündbar ist und mindestens ein Oxidationsmittel enthalten kann.

Dabei können die erfindungsgemäß zu verwendenden Initialexplosivstoffe zusätzlich gegebenenfalls Bindemittel, Reduktionsmittel, Sekundärexplosivstoffe, Komponenten, die einen Beitrag zur Umsetzung liefern, Moderatoren, Stoffe aus leitfähigem Material und/oder Inertstoffe enthalten.

Die einsetzbaren zusätzlichen Initialexplosivstoffe sind dabei elektrisch anzündbar und ausgewählt aus 2-Diazo-4,6-dinitrophenol, 4-Diazo-2,6-dinitrophenol, Dipikrylditetrazol, aus den Salzen des 2-Diazo-4,6-dinitroresorzins, 4-Diazo-2,6-dinitroresorzins, des Trinitrophenols oder des Trinitroresorzins oder aus Mischungen dieser Initialexplosivstoffe, die Oxidationsmittel können ausgewählt werden aus Zinkperoxid, Kaliumnitrat und/oder Kaliumperchlorat, die Reduktionsmittel können ausgewählt werden aus Bor, Titan-, Zirkon-, Magnesium-, Cermagnesium-, Cersilicium-, Aluminium/Magnesium- und/oder Calziumsilicid-Pulver, der Sekundärexplosivstoff kann ausgewählt werden aus Oktogen, aus Aminoverbindungen von nitrierten Aromaten, vorzugsweise Mono-, Di- und/oder Triaminotrinitrobenzol oder Diaminohexanitrodiphenyl, aus Acylierungsprodukten dieser Verbindungen, vorzugsweise Hexanitrooxanilid und/oder Hexanitrodiphenylharnstoff, aus Hexanitrostilben, Hexanitrodiphenyloxid, Hexanitrodiphenylsulfid, Hexanitrodiphenyl-sulfon, Hexanitrodiphenylamin, Tetranitrocarbazol, Tetranitroacridon, Polyvinylnitrat, Nitrocellulose und/oder Pentaerythrittetranitrat, der Inertstoff kann ausgewählt werden aus Zinndioxid, PVB, Wachsen, Kleb- und/oder Farbstoffen und/oder PE, als Moderator kann Ca-Resinat ausgewählt und/oder als leitfähiger Stoff können Fasern aus leitfähigem Material, vorzugsweise Fasern aus Kohlenstoff ausgewählt werden.

Dabei kann der Anteil der Initialexplosivstoffe 20 bis 70 Gew.-%, der Anteil der Oxidationsmittel 5 bis 50 Gew.-%, der Anteil der Reduktionsmittel bis zu 20 Gew.-%, der Anteil der Sekundärsprengstoffe bis zu 30 Gew.-%, der Anteil der Moderatoren bis zu 10 Gew.-%, der Anteil der leitfähigen Stoffe bis zu 20 Gew.-% und/oder der Anteil der Inertstoffe bis zu 20 Gew.-% ausmachen.

Die Initialexplosivstoffe werden erfindungsgemäß in Verfahren zum Anzünden von Boostern oder Treibladungen bzw. zum elektrischen Erzeugen von Druckgas eingesetzt, wobei der Initialexplosivstoff elektrisch angezündet wird.

Im folgenden wird die Erfindung durch Beispiele näher beschrieben, ohne dass sie dadurch eingeschränkt werden soll:

### Herstellung der Zündstoffe

**2-Diazo-4,6-dinitrophenol** (Diazodinitrophenol oder Diazol) wird durch Diazotierung von Natriumpikramat hergestellt.

**Kaliumdinitrobenzofuroxanat** (Kaliumbenzanat) wird durch Neutralisation von Dinitrobenzofuroxan mit Kaliumhydrogencarbonat im wässrigen Medium hergestellt.

### Ausführungsbeispiele

### Beispiel 1

Während kleine Massen von Diazodinitrophenol (Diazol) oder Dipikrylditetrazol, z. B. 5 mg, bei Verwendung eines Metallschichtelementes nicht durchzünden, wird durch einen Zusatz von 30 % Kaliumdinitrobenzofuroxanat eine Sensibilisierung erreicht, wodurch eine sichere Durchzündung gewährleistet wird.

Größere Diazodinitrophenolmassen zünden zwar infolge Eigenverdämmung durch, doch besteht dann die Gefahr einer Detonation.

Eine sichere Durchzündung auch von kleinen Diazodinitrophenolmassen wird durch eine Verdämmungsschicht aus Inertstoff oder durch eine thermische Aufladung bewirkt.

### Beispiel 2

Schichten aus Kaliumdinitrobenzofuroxanat, mit einem Druck von bis zu 10 000 bar verdichtet, zünden bei Verwendung eines Metallschichtelementes ohne Verdämmung sicher durch.

### Beispiel 3

Ein Anzündsatz aus 50 % Kaliumdinitrobenzofuroxanat, 45 % Zinkperoxid und 5 % Titan oder Bor zündet bei Verwendung eines Metallschichtelementes ohne Verdämmungsschicht sicher durch.

## Patentansprüche

1. Verwendung von elektrisch anzündbaren Salzen des Dinitrobenzofuroxans als Initialexplosivstoffe in einem Anzündsatz zum elektrischen Anzünden von Boostern oder Treibladungen oder zum Erzeugen von Druckgas.

2. Verwendung nach Anspruch 1, bei der als Salz des Dinitrobenzofuroxans das Kaliumsalz ausgewählt ist.

3. Verwendung nach Anspruch 1 oder 2, bei der ein oder mehrere elektrisch anzündbare Initialexplosivstoffe zusätzlich in dem Anzündsatz enthalten sind, ausgewählt aus der Gruppe 2-Diazo-4,6-dinitrophenol, 4-Diazo-2,6-dinitrophenol, Dipikrylditetrazol, Salzen des 2-Diazo-4,6-dinitroresorcins, 4-Diazo-2,6-dinitro-resorcins, Trinitrophenols und des Trinitroresorcins.

4. Verwendung nach einem der Ansprüche 1 bis 3, bei der der Initialexplosivstoff verdichtet ist.

5. Verwendung nach einem der Ansprüche 1 bis 4, bei der zusätzlich in dem Anzündsatz eine Verdämmung aus Inertstoff enthalten ist.

6. Verwendung nach einem der Ansprüche 1 bis 5, bei der zusätzlich in dem Anzündsatz mindestens ein Oxidationsmittel enthalten ist.

## Claims

1. Use of electrically ignitable salts of dinitrobenzofuroxan as initiating explosives in a primer composition for the electrical ignition of boosters or propellant charges or for the generation of pressurized gas.

2. Use in accordance with claim 1, wherein the potassium salt is selected as the salt of the dinitrobenzofuroxan.

3. Use in accordance with claim 1 or claim 2, wherein one or more electrically ignitable initiating explosives are additionally contained in the primer composition, selected from the group 2-diazo-4,6-dinitrophenol or 4-diazo-2,6-dinitrophenol, dipicrylditetrazole, salts of 2-diazo-4,6-dinitroresorcinol or 4-diazo-2,6-dinitroresorcinol, trinitrophenol and trinitroresorcinol.

4. Use in accordance with any one of the claims 1 to 3, wherein the initiating explosive is compressed.

5. Use in accordance with any one of the claims 1 to 4, wherein a plugging of inert material is additionally contained in the primary composition.

6. Use in accordance with any one of the claims 1 to 5, wherein at least one oxidising agent is additionally contained in the primary composition.

## Revendications

1. Utilisation de sels électriquement inflammables du dinitrobenzofuroxane en tant qu'explosifs d'amorçage dans une amorce destinée à allumer des *boosters* ou charges propulsives, ou pour la génération de gaz sous pression.

2. Utilisation selon la revendication 1, dans laquelle le sel choisi du dinitrobenzofuroxane est le sel à base de potassium.

3. Utilisation selon la revendication 1 ou 2, dans laquelle un ou plusieurs explosifs d'amorçage électriquement inflammables sont présents en supplément dans l'amorce, explosifs sélectionnés dans le groupe comprenant les 2-diazo-4,6-dinitrophénole, 4-diazo-2,6-dinitrophénole, dipicryle-di-tétrazole, les sels des 2-diazo-4,6-dinitrorésorcine, 4-diazo-2,6-dinitrorésorcine, du trinitrophénole ou de la trinitrorésorcine.

4. Utilisation selon l'une des revendications 1 à 3, dans laquelle l'explosif d'amorçage est comprimé.

5. Utilisation selon l'une des revendications 1 à 4, dans laquelle l'amorce contient en outre un bourrage à base d'une matière inerte.

6. Utilisation selon l'une des revendications 1 à 5, dans laquelle l'amorce contient en outre au moins un oxydant.
